# EUROPÄISCHE PATENTSCHRIFT

(11) **EP 0 946 340 B1**
(45) Veröffentlichungstag und Bekanntmachung des Hinweises auf die Patenterteilung: **14.11.2001**
(21) Anmeldenummer: 97952739.7
(22) Anmeldetag: 19.12.1997
(51) Int. Cl.: B27K 5/00

(54) **VERFAHREN ZUR KONSERVIERENDEN LAGERUNG VON FRISCHEM RUND- UND SCHNITTHOLZ**
METHOD FOR STOCKING AND PRESERVING GREEN ROUND WOOD AND SAWN TIMBER
PROCEDE POUR STOCKER ET CONSERVER DU BOIS VERT ROND OU SCIE

(30) Priorität: 19.12.1996 DE 19652951
(43) Veröffentlichungstag der Anmeldung: 06.10.1999
(73) Patentinhaber: Technische Universität Dresden, 01069 Dresden (DE); Forstliche Versuchs- und Forschungsanstalt Baden-Württemberg, 79100 Freiburg (DE)
(72) Erfinder: MAHLER, Gerold, D-79199 Kirchzarten (DE); RICHTER, Christoph, D-01737 Tharandt (DE); GROSS, Martin, D-79108 Freiburg (DE); WEBER, Andreas, D-01737 Kurort Hartha (DE); MAIER, Thomas, D-79194 Gundelfingen (DE); KÖNIG, Jürgen, D-01737 Tharandt (DE)
(86) Internationale Anmeldenummer: DE9702966
(87) Internationale Veröffentlichungsnummer: WO9826907

(56) Entgegenhaltungen:
- WO-A-97/27034
- DD-A- 267 188
- GB-A- 2 093 081
- US-A- 2 617 202
- US-A- 5 363 568

## Beschreibung

Die Erfindung betrifft ein Verfahren zur konservierenden Lagerung von frischem Rundholz und frischem Schnittholz, wie Nadel- und Laubholz, zur Aufbewahrung über längere Zeiträume ohne Qualitätsverlust.

Bisher übliche allgemeine Konservierungsverfahren betreffen vorzugsweise Lebensmittel, die entweder unter Luftabschluß und Erhitzung sterilisiert werden (einkochen) oder im trockenen Zustand mit Kohlendioxid begast werden (Getreideschutz gegen Kornkäferbefall) oder mit Schutzgasen spezieller Zusammensetzung behandelt werden (Früchtelagerung und -reifung unter Stickstoff-Kohlendioxid-Atmosphäre) oder unter reinem Stickstoff von Insekten befreit werden (Restaurierung von Holzgegenständen, deren Farbpigmente von Kohlendioxid angegriffen würden).

Bisher speziell bei der Konservierung von frischem Rundholz angewendete Verfahren beruhen auf Wasserlagerung oder Berieselung mit Wasser. Ziel ist es, eine hohe Holzfeuchte von über 100 % zu erhalten, damit Pilzwachstum verhindert wird. Nachteilig sind der hohe Wasserverbrauch und die Grundwasserkontamination mit Holzinhaltstoffen, verbunden mit unterschiedlicher Feuchte im Polterinneren, mit der möglichen Folge von Pilzbefall (Hallimasch).

Ferner kann mit Hilfe von Insektiziden und Fungiziden Rund- und Schnittholz zeitweise konserviert werden. Pestizideinsatz ist mit der Gefährdung von Natur und Mensch verbunden.

Eine sichere Konservierungsmöglichkeit besteht in der raschen Aufarbeitung und Trocknung des Holzes. Dies zwingt zur Bildung von großen Einschnitt- und Trocknerreserven, um einen großen Massenanfall von Rundholz (Kalamitäten, Windwurf) schnell verarbeiten zu können.
Versuche, frisches Rundholz in Trockenpoltern zu konservieren, sind ebenfalls bekannt. Das Verfahren ist aber mit einem hohen Risiko des Pilz- und Insektenbefalles verbunden.

Verfahren, die mit Hilfe von Pilzkulturen auf die Holzeigenschaften einwirken, sind aus der DE-A- 28 57 355 und der DE-A- 34 34 551 bekannt.

Nach der DE-A- 28 57 355 ist ein Verfahren zur mikrobiologischen Veränderung von Laubholz durch Einwirkung von Mikroorganismen bekannt. Durch die Mikroorganismen wird eine selektive Veränderung des Laubholzes bewirkt, wobei die Temperatur, der Feuchtigkeitsgehalt des Holzes, der O₂-Gehalt und der CO₂-Gehalt mit Rücksicht auf die Mikroorganismen geregelt werden.
Bei DE-A- 34 34 551 wird an Rundholz eine gezielte Farbveränderung durch Behandlung mittels holzzerstörender Pilze hervorgerufen. Die Farbveränderung erfolgt an der Stelle, an der die Pilzkultur aufgetragen wurde. Es wird auch das Auftragen mehrerer Holzkulturen beschrieben, was mit einer vorteilhaften Grenzschichtbildung verbunden ist.

Bei US-A-2 617 202 wird frisches Schnittholz der Holzart Black Oak 3 - 5 Tage lang gestapelt und der gesamte Stapel oder nur die Spitze des Schnittholzstapels mit einer Folie abgedeckt, was durch eine Erwärmung des Holzes Gärungsvorgänge bewirken kann. Anschließend wird in einer zweiten Verfahrensstufe jedes Brett auf den Erdboden gelegt und in regelmäßigen Abständen gedreht, was eine schonende Trocknung ermöglichen und damit unerwünschte Rißbildungen vermeiden soll.

In der Druckschrift Mahler, G.: Konservierung von Holz durch Schutzgas. AFZ 47 (1992), 19, S. 1024 - 1025 wird über Versuche berichtet, Holz durch Schutzgas zu konservieren. Bei den Versuchen wurden Hölzer in standardisierten Dimensionen in Silofolie eingepackt. Die Polter wurden mit Stickstoff als auch mit Kohlendioxid begast; an Gasvolumen wurde jeweils etwa die dreifache Menge des Holzvolumens benötigt. Damit wurde der Sauerstoffgehalt auf 4 bis 5 % reduziert und über einen längeren Zeitraum (mehr als 6 Monate) aufrechterhalten. Nach dem Öffnen der Polter wurde ein pilzlicher Überzug an den Hölzern festgestellt, dem eine antagonistische Wirkung zugeschrieben und darauf hingewiesen wird, daß durch Förderung antagonistisch wirkender Pilze ein Befall von holzzerstörenden Pilzen verhindert werden könnte.
Nachteilig erscheint der beschriebene Begasungsaufwand und der relativ hohe Sauerstoffrestgehalt.

Der Erfindung liegt die Aufgabe zugrunde, ein Verfahren zu entwickeln, mit dem bei vertretbarem Aufwand frisches Rundholz oder frisches Schnittholz aller Baumarten für einen längeren Zeitraum ohne Beeinträchtigung der Qualität und Festigkeitseigenschaften gelagert werden kann, ohne daß vorher sterilisiert, befeuchtet, getrocknet oder mit speziellen Schutzgasen behandelt werden muß.

Die Aufgabe wird mit den im Anspruch 1 genannten Verfahrensmerkmalen gelöst. Vorteilhafte Varianten ergeben sich aus den Unteransprüchen.

Zunächst ist festzustellen, daß eine gewisse Überraschung darin besteht, daß das feuchte, unentrindete Holz unter einer austauscharmen Atmosphäre nicht stockt und fault. Wesentlich an der Erfindung ist aber, daß durch Atmungsprozesse noch lebender Holzzellen und ggfs. Durch Stoffwechselprozesse von Pilzen, Bakterien, die mit dem frischen Rund- oder Schnittholz in die Umhüllung eingelagert werden, eine nahezu sauerstofffreie und kohlendioxidangereicherte Atmosphäre erzeugt wird.

Die luftdichte Umhüllung gewährleistet einerseits das kein Sauerstoff von außen zutreten kann und andererseits kein erzeugtes Kohlendioxid aus der Umhüllung austreten kann.

Entgegen der in Mahler, G.: Konservierung von Holz durch Schutzgas. AFZ 47 (1992), 19, S. 1024 - 1025 dargelegten Auffassung ist nicht die Wirkung der pilzlichen Antagonisten von ausschlaggebender Bedeutung, holzzerstörende Pilze am Wachstum zu hindern. Vielmehr ist der sehr geringe Sauerstoffgehalt von unter 0,1 Vol.-% von wesentlicher Bedeutung einer dauerhaften Lagerung.

Dieser geringe Sauerstoffgehalt wird dadurch erreicht, daß nach den bei der Obstlagerung üblichen Atmungsprozessen, bei denen CO₂ und H₂O freigesetzt wird und die mit der Aufzehrung des O₂ beendet sind, ein weiterer Zyklus beginnt. Dabei finden Gärungsprozesse statt, bei denen zusätzlich CO₂ freigesetzt wird, so daß sich der Anteil an CO₂ weiter erhöhen kann.

Die Ingangsetzung von Gärungsprozessen ist bei der Erfindung (im Gegensatz zur Früchtelagerung) von wesentlichem Vorteil. Ein Cellulose- und Ligninabbau geht nicht einher, da nur leicht lösliche Zucker abgebaut werden. Somit bleibt die Festigkeit des Rund- bzw. Schnittholzes erhalten.

Der nach Luftabschluß in Gang gesetzte biotechnologische Prozeß kann durch Minimierung des beteiligten Luftvolumens in der Umhüllung beschleunigt werden.
Zur Herstellung des Luftabschlusses wird eine Einhausung, vorteilhaft eine Folie mit hohem Diffusionswiderstand, verwendet. Zur Verminderung des Risikos einer Leckage kann die Folie gedoppelt werden. Der Vorteil einer flexiblen Hülle besteht darin, daß das Luftvolumen auf ein Minimum gesenkt werden kann (Absaugung, bis die Folie die Polter- bzw. Schnittholzstapeloberfläche eng umschließt).

Der Luftabschluß kann aber auch in eigens hergerichteten Lagerhallen, Containern, Schiffsladeräumen, ausgekleideten Gruben, Silos oder Bergwerkstollen erreicht werden.
Nach kurzzeitiger Öffnung der luftdichten Umhüllung zur Entnahme von Holz stellt sich nach Wiederverschluß in wenigen Tagen die nahezu sauerstofffreie Atmosphäre wieder ein. Die Mikroorganismen sind - unabhängig von der Jahreszeit - in der Lage, den für sie günstigen Zustand wieder herbeizuführen. Außerdem kann CO₂, das im Holz als porösem Körper gespeichert und dem im Holz gebundenen Wasser gelöst ist, zur Herstellung eines neuen Gasgleichgewichtes wieder abgegeben werden.

Bei Folielagerung wird der Luftabschluß der Schicht- oder Langholzpolter, bei wertvollen (Furnier)stämmen auch der Einzelschutz, rationell mit einer doppelten Schweißnaht an der umhüllenden Folie bzw. durch Verkleben erreicht oder durch Festklemmen der glatt aufeinander liegenden Folienbahnen mit Leisten, um die anschließend die Folie straff gewickelt und mit Klemmen gegen Wiederaufrollen gesichert wird.

Der wesentliche Vorteil des erfindungsgemäßen Verfahrens besteht darin, daß die konservierende Lagerung ohne eine zusätzliche Begasung auskommt.

Die Erfindung wird nachfolgend an Hand von mehreren Ausführungsbeispielen näher erläutert. In den Zeichnungen zeigen:
- Fig. 1: eine Anordnung mit mehreren Rundhölzern verschweißter bzw. verklebter doppelter Folienumhüllung
- Fig. 2: eine Anordnung mit einem Rundholz mit verschweißter bzw. verklebter doppelter Folienumhüllung
- Fig. 3: eine Klemmverbindung an den Folienrändern
- Fig. 4: ein Diagramm mit Darstellung der Gasentwicklung bei Lagerung unter Luftabschluß
- Fig. 5: ein Diagramm mit Darstellung der Biegefestigkeit im Lagerverlauf nach Lagerung unter Sauerstoffentzug mit Nullprobe und DIN-Wert

### Beispiel 1

Gedoppelte Dualenfolien **2** wurden auf eine plane Fläche ausgebreitet und mit 30 cbm unentrindetem Profilzerspanerholz Fichte **1** Durchmessergruppen 15-25 cm, belegt. Zwei Meßschläuche **5** wurden druckfrei im Polter verlegt und mit Schottverschraubungen **4** an der Folie **2** befestigt. Gemäß der Fig. 1 wurde anschließend die überstehende Folie **2** über das Polter gezogen und beide Folien **2** - getrennt voneinander - mit doppelter Naht verschweißt. Im Sommer sinkt nach ca. 3 Tagen, im Winter nach ca. 10 Tagen der Sauerstoffanteil unter 0,1 %. Der Kohlendioxidgehalt pegelt sich bei ca. 40 % ein (vgl. Fig. 4). Nach 24 Monaten Lagerdauer sind weder Bläue, Rotstreifigkeit noch Hallimaschbefall nachweisbar. Die nach DIN 52186 gemessenen Biegefestigkeiten liegen nach Lagerung nicht unter denen frischer Vergleichsproben (vgl. Fig. 5).

### Beispiel 2

1 m³ Schichtholz Kiefer **1** wurde wie in Fig. 3 in doppelte Dualenfolie gehüllt. Beide Folienenden wurden glatt zwischen zwei Leisten **6** geklemmt und in diese Leisten **6** straff gewickelt. Mittels Klammern **7** wurde der so entstandene Verbund gegen Aufdrehen gesichert. Damit kann ohne Schweißnaht mit vor Ort vorhandenen Mitteln die Voraussetzung zur Einstellung der Gasatmosphäre geschaffen werden.

### Beispiel 3

Nach Fig. 2 ist ein Ahorn-Furnierstamm von 35 cm Mittendurchmesser und 3 m Länge in doppelte Dualenfolie **2** eingerollt. In der Nähe der Stirnflächen des Stammes **1** wird je eine Schottverschraubung angebracht. Anschließend werden die Folien **2** doppelt **3** verschweißt. Nach 2 Wochen stellt sich eine Atmosphäre ein, die weniger als 0,1 % Sauerstoff enthält und deren Kohlendioxidanteil bis zu 30 % beträgt.

### Beispiel 4

Um Überseetransporte von frischem Rundholz schadlos zu ermöglichen, wird das Holz in luftdicht abgeschlossenen Laderäumen, möglichst das Laderaumvolumen ausfüllend, geschichtet. Da die Laderäume durch Schotte bereits wasserdicht verschlossen werden können, muß nur oberseits der Luftabschluß durch luftdichte oder abgedichtete Luken hergestellt werden. Um die Einstelldauer zu verkürzen, werden als Initialbegasung Verbrennungsgase der Schiffsdiesel dem Laderaum zugeführt.

## Patentansprüche

1. Verfahren zur konservierenden Lagerung von frischem Rund- und Schnittholz, bei dem das Holz unter einer Abdeckung eingelagert wird, wodurch Atmungs- und Gärungsprozesse von Pilzen, Bakterien sowie Atmungsprozesse noch lebender Holzzellen begünstigt werden, **dadurch gekennzeichnet, daß**
- das frische Rund- oder Schnittholz (1) in einer luft- und lichtdicht schließenden Umhüllung (2) eingelagert wird,
- Sauerstoff unter Bildung von CO₂, H₂O und organischen Säuren abgebaut wird, wobei im wesentlichen Hemicellulosen und Zucker umgesetzt werden,
- und somit der Sauerstoffgehalt in der Umhüllung nach einer Einstelldauer von 3 bis 10 Tagen während der gesamten Lagerung weniger als 0,1 Vol.-% und der CO₂-Gehalt über 21 bis 40 Vol.-% beträgt, wodurch das Wachstum holzzerstörender Pilze weitestgehend ausgeschlossen wird.

2. Verfahren nach Anspruch 1, **dadurch gekennzeichnet, daß** zur Verkürzung der Einstelldauer durch zusätzliche Begasung mit CO₂ der CO₂-Gehalt auf über 21 Vol-% sofort nach der Einlagerung eingestellt wird.

3. Verfahren nach Anspruch 1 oder 2, **dadurch gekennzeichnet, daß** vor Beginn der Atmungs- und Gärungsprozesse das Luftvolumen in der Umhüllung minimiert wird.

4. Verfahren nach Anspruch 1 bis 3, **dadurch gekennzeichnet, daß** als Umhüllung eine feste oder flexible Einhausung verwendet wird, wobei der Innenraum der Einhausung zur Umgebung luft- und lichtdicht abgeschlossen wird.

5. Verfahren nach Anspruch 1 bis 4, **dadurch gekennzeichnet, daß** als Umhüllung eine einfache oder doppelte, UV-beständige Plastikfolie (2) mit hohem Diffusionswiderstand verwendet wird.

6. Verfahren nach Anspruch 5, **dadurch gekennzeichnet, daß** als Folie (2) eine zweischichtige Folie verwendet wird, deren schwarze Innenseite Lichtzutritt und damit Algenwachstum verhindert und deren weiße Außenseite Sonnenstrahlung reflektiert.

7. Verfahren nach Anspruch 5 oder 6, **dadurch gekennzeichnet, daß** die Folien (2) jeweils einzeln oder gleichzeitig mit doppelter Schweißnaht (3) verschlossen werden.

8. Verfahren nach Anspruch 5 oder 6, **dadurch gekennzeichnet, daß** die Folien (2) miteinander verklebt werden.

9. Verfahren nach Anspruch 5 oder 6, **dadurch gekennzeichnet, daß** die Folien (2) plan aufeinander liegen, zwischen zwei Leisten (6) eingeklemmt werden, um diese straff gewickelt und mit einer Halterung (7) fixiert werden.

10. Verfahren nach Anspruch 5 bis 9, **dadurch gekennzeichnet, daß** an den Folien Schottverschraubungen (4) für Gasmeßschläuche (5) angebracht werden, die die Folie durchdringen.

11. Verfahren nach Anspruch 4 oder 10, **dadurch gekennzeichnet, daß** die Schottverschraubungen innerhalb der Umhüllung Verlängerungsschläuche aufweisen, und die Schlauchenden in entgegengesetzte Enden des Innenraumes der Umhüllung verlegt werden.

12. Verfahren nach Anspruch 11, **dadurch gekennzeichnet, daß** an den Gasmeßschläuchen über Schnellkupplungen Meßgeräte angekoppelt werden, mit denen der Lagerungsverlauf anhand der Gaszusammensetzung kontrolliert werden kann.

13. Verfahren nach Anspruch 4, **dadurch gekennzeichnet, daß** als feste Einhausung Container oder Laderäume verwendet werden.

14. Verfahren nach Anspruch 13, **dadurch gekennzeichnet, daß** die Container oder Laderäume mit Abgasen aus dem Verbrennungsprozeß der Transportmittel bzw. stationären Anlagen beaufschlagt werden.

## Claims

1. Method of preservative storage of fresh logs and sawn timber, wherein the wood is stored under a cover consisting of a sheet of plastic material, which may result in respiratory and fermentation processes by fungi, bacteria as well as respiratory processes of wood cells that are still alive, wherein:
- the fresh logs and sawn timber (1) are stored under an air-tight and light-tight covering (2),
- the oxygen in the enclosure, by metabolic reactions converts into CO₂, H₂O and organic acids, whereby essentially hemicelluloses and sugars are metabolized,
- and thus, after an adjustment period of 3-10 days, the oxygen content in the space enclosed by the covering is less than 0.1 Vol.% over the entire storage period, and the CO₂ content increases to more than 21 to 40 Vol.%, greatly preventing the growth of wood-destroying fungi.

2. Method according to Claim 1, wherein, in order to reduce the adjustment time, the CO₂ content is set to a level in excess of 21 Vol.% by an additional fumigation with CO₂ immediately after beginning of the storage.

3. Method according to Claim 1 or 2, wherein, prior the respiratory and fermentation processes, the volume of the enclosed air is minimized.

4. Method according to Claims 1 to 3, wherein a rigid or flexible enclosure is used as a cover, with the enclosed space being air- and light-tight.

5. Method according to Claims 1 to 4, wherein a single or double, UV-resistant sheet of plastic material (2) with a high diffusion resistance is used as covering material.

6. Method according to Claim 5, wherein a double-layer sheeting (2) is used as a film whose black internal surface prevents the light from penetrating and thereby algae from growing, and whose white external surface reflects the sunlight.

7. Method according to Claim 5 or 6, wherein the two layers of the sheeting (2) are welded either consecutively or simultaneously by double welds (3).

8. Method according to Claim 5 or 6, wherein the two layers of the sheeting (2) are bonded with each other.

9. Method according to Claim 5 or 6, wherein the two-layers of the sheeting (2) lie one upon the other, clamped between two strips (6), tightly wrapped around said strips, and secured by means of a clamping device (7).

10. Method according to Claims 5 to 9, wherein bulkhead fittings (4) for gas measuring flexible tubes (6), which penetrate said sheeting (2), are attached to the sheeting.

11. Method according to Claim 4 or 10, wherein the bulkhead fittings are provided with extension hoses inside the enclosure, and the hose ends pointing to opposite directions in the enclosure.

12. Method according to Claim 11, wherein measuring instruments are connected to the gas measuring flexible tubes through quick-connect couplings, thus enabling to supervise the course of the storage, on the basis of the gas composition.

13. Method according to Claim 4, wherein containers or loading bays are used as rigid enclosure.

14. Method according to Claim 13, wherein the containers or loading bays are supplied with exhaust gases from the combustion processes of the transport vehicles, or stationary plants, respectively.

## Revendications

1. Procédé de stockage pour conserver du bois de rond ou de sciage frais où le bois est gardé sous une couverture, ce qui favorise les procédés de respiration et de fermentation de champignons, de bactéries ainsi que les procédés de respiration des cellules encore vivantes du bois, **caractérisé par le fait que**
- le bois de rond ou de sciage (1) est stocké dans un enrobage imperméable à l'air et à la lumière (2),
- CO₂ et H₂O ainsi que des acides organiques se forment lors de la décomposition d'oxygène, et ce sont surtout des hémicelluloses qui se transforment,
- pendant tout le stockage, la teneur en oxygène sous l'enrobage, après une durée d'ajustage de 3 à 10 jours, sera inférieure à 0,1, % vol. et la teneur en CO₂ entre 21 et 40 % vol., ce qui exclut largement la croissance de champignons lignivores.

2. Procédé selon la revendication 1, **caractérisé par** l'insufflation supplémentaire de CO₂ pour rapporter la teneur en CO₂ à une valeur supérieure à 21 % vol. juste après la mise en stock, ce qui réduit la durée d'ajustage.

3. Procédé d'après les revendications 1 ou 2, **caractérisé par** une minimisation de la teneur en air sous l'enrobage, avant que les procédés de respiration et de fermentation commencent.

4. Procédé d'après les revendications 1 à 3, **caractérisé par** l'utilisation d'un enrobage dur ou souple ainsi que par l'imperméabilité de l'espace intérieur de l'enrobage à l'air et à la lumière.

5. Procédé d'après les revendications 1 à 4, **caractérisé par** l'emploi d'une feuille plastique (2) simple ou double comme enrobage ; celle-ci est résistante à la radiation UV et à la diffusion.

6. Procédé d'après la revendication 5, **caractérisé par** l'utilisation d'une feuille plastique bicouche, dont la face intérieure noire (2) empêche l'entrée de lumière et ainsi la croissance d'algues, tandis que la face extérieure blanche reflète la radiation solaire.

7. Procédé d'après les revendications 5 ou 6, **caractérisé par le fait que** les feuilles (2) sont fermées séparément ou en même temps par une soudure double.

8. Procédé d'après les revendications 5 ou 6, **caractérisé par le fait que** les feuilles (2) sont collées l'une à l'autre.

9. Procédé d'après les revendications 5 ou 6, **caractérisé par le fait que** les feuilles (2) sont superposées, serrées entre deux liteaux (6), enroulées autour de ceux-ci et fixées à l'aide d'une attache (7).

10. Procédé d'après les revendications 5 à 9, **caractérisé par** des raccords union passe-cloison (4) qui sont placés sur les feuilles pour que les tuyaux gradués de gaz (5) puissent traverser le film plastique.

11. Procédé d'après les revendications 4 ou 10, **caractérisé par le fait que** les raccords union passe-cloison ont des tuyaux de rallonge à l'intérieur de l'enrobage dont les bouts sont placés dans des bouts opposés à l'intérieur de l'enrobage.

12. Procédé d'après la revendication 11, **caractérisé par** des instruments de mesurage qui sont attachés aux tuyaux gradués de gaz avec des raccords express, afin de contrôler le cours du stockage à l'aide de la composition du gaz.

13. Procédé d'après la revendication 4, **caractérisé par** l'utilisation de conteneurs ou de compartiments à marchandises en tant que couverture solide.

14. Procédé d'après la revendication 13, **caractérisé par le fait que** les conteneurs ou les compartiments à marchandises sont alimentés ou en gaz d'échappement dégagé lors du procédé de combustion des moyens de transport ou par des installations stationnaires.
